# EUROPÄISCHE PATENTSCHRIFT

(11) **EP 0 679 853 B1**
(45) Veröffentlichungstag und Bekanntmachung des Hinweises auf die Patenterteilung: **22.10.1997**
(21) Anmeldenummer: 94106304.2
(22) Anmeldetag: 22.04.1994
(51) Int. Cl.: F28F 19/04

(54) **Beschichtung für Rohrböden und Kühlmittelrohre von Wärmetauschern**
Coating for end plates and heat exchanger tubes for cooling medium
Revêtement pour plaques tubulaires et tubes de refrigérant pour échangeurs de chaleur

(43) Veröffentlichungstag der Anmeldung: 02.11.1995
(73) Patentinhaber: Dipl.-Ing. Ernst Kreiselmaier Wasser- und Metall-Chemie KG, D-45964 Gladbeck (DE)
(72) Erfinder: Kreiselmaier, Richard, D-45964 Gladbeck (DE)
(74) Vertreter: Thiel, Christian, Dr. Dipl.-Chem.

(56) Entgegenhaltungen:
- WO-A-87/01437
- DE-A- 2 515 007
- DE-U- 7 702 562

## Beschreibung

Die Erfindung betrifft ein Verfahren zur Beschichtung von Rohrböden und davon ausgehenden Kühlmittelrohren von Wärmetauschern, insbesondere Dampfkondensatoren, auf Basis von härtenden Kunststoffabmischungen, das die folgenden Schritte aufweist: Reinigen der zur Beschichtung vorgesehenen Flächen mit Hilfe abrasiv wirkender Mittel; Verschließen der Rohrein- und -auslässe durch entfernbare Stopfen; Auftragen wenigstens einer Schicht einer härtenden Kunststoffbeschichtung auf den Rohrboden; Aushärtenlassen der Beschichtung, so daß eine weitere mechanische Bearbeitung erfolgen kann, und Bearbeiten der Oberfläche; Entfernen der Stopfen von den Rohrein- und -auslässen sowie Einbringen wenigstens einer Schicht einer härtenden Kunststoffbeschichtung wenigstens in den Eingangsbereich der Kühlmittelrohre und Aushärtenlassen; sowie einen nach diesem Verfahren erhältlichen Wärmetauscher mit einer Beschichtung der Rohrböden und davon ausgehenden Kühlmittelrohren von Dampfkondensatoren.

Es ist bekannt, Rohrböden von Dampfkondensatoren, wie sie beispielsweise in Anlagen zur Erzeugung elektrischer Energie eingesetzt werden, mit einer Kunststoffbeschichtung zu versehen, um Korrosionserscheinungen entgegenzuwirken. Rohrböden und die davon ausgehenden Kühlmittelrohre sind einer Vielzahl von äußeren Einflüssen ausgesetzt, insbesondere mechanischen, chemischen und elektromechanischen Beanspruchungen. Mechanische Beanspruchungen treten auf durch vom Kühlmittel mitgerissene feste Partikel, beispielsweise Sand. Außerdem treten durch die Temperaturdifferenz zwischen dem Kühlmedium und dem zu kondensierenden Dampf, die 100° C übersteigen kann, Ausdehnungen im Einwalzbereich der Kühlmittelrohre am Rohrboden auf.

Chemische Beanspruchungen ergeben sich aus der Natur des Kühlmediums, beispielsweise aus dessen Befrachtung mit Salzen oder sauren Substanzen. Insbesondere wäre hier die bekannte Korrosionswirkung von zu Kühlzwecken verwandtem Meerwasser oder stark belastetem Flußwasser zu nennen. Unter elektrochemischer oder galvanischer Korrosion ist diejenige zu nennen, die durch die Ausbildung von galvanischen Elementen an metallischen Grenzflächen, insbesondere an den Übergängen von Rohrboden zu Kühlmittelrohr, auftreten und die durch elektrisch leitende Flüssigkeiten, etwa Meerwasser, stark gefördert werden. Hinzu kommen Beeinträchtigungen der Funktionsfähigkeit eines Rohrbodens durch Ablagerung unerwünschter Stoffe, Algenbildung, etc. an dessen Oberfläche, die insbesondere durch Rauhigkeiten gefördert werden, wie sie durch Korrosionserscheinungen entstehen. Dies hat zur Folge, daß sich die Korrosions- und Ablagerungserscheinungen mit dem Alter eines Rohrbodens beschleunigen, weil sich zunehmend Ansatzpunkte für Korrosion und Ablagerungen bilden.

Schon frühzeitig ist man deshalb dazu übergegangen, Rohrböden mit einer korrosionsmindernden Beschichtung aus Kunststoffmaterialien zu versehen. Insbesondere wurden hier Epoxidharz-Dickbeschichtungen eingesetzt, die mit bestimmten Techniken an die Rohrein- und -auslässe angepaßt wurden, beispielsweise durch die Verwendung von Formstopfen während der Aufbringung. Auf diese Weise kann die Beschichtung des Rohrbodens zunächst nahtlos an die Rohrein- und -austritte angepaßt werden, wobei auf eine Innenbeschichtung der zumeist überstehenden oder im Bereich der Beschichtung endenden Rohren aus korrosionsbeständigem Material zumeist verzichtet wurde. Aber auch bei derartigen Lösungen konnte auf Dauer das Eindringen von Kühlwasser durch Mikrorisse und dadurch bedingt die Ausbildung von galvanischen Elementen nicht verhindert werden, mit der Folge zunehmender Korrosionserscheinungen nach Ausbildung der ersten Risse. Selbst die Einbeziehung der Kühlmittelrohre in die beschichtete Fläche zumindestens in ihrem Eintritts- und Austrittsbereich brachte hier nur geringe Besserung, da die in diesem Bereich herrschenden extremen thermischen und mechanischen Beanspruchungen zur Ausbildung von Haarrissen gerade im empfindlichen Übergangsbereich von Rohrboden zu Kühlmittelrohr führt. Ist aber an diesen Stellen der Verbund aus Rohrboden- und Rohrbeschichtung einmal durchbrochen, wird die Schutzwirkung der Beschichtung zunehmend gestört.

Maßnahmen der vorstehend genannten Art sind beispielsweise aus GB-A-1 175 157, DE-U-1 939 665, DE-U-7 702 562 sowie EP-A-0 236 388 bekannt.

Ein Verfahren mit den aus dem Oberbegriff des Anspruchs 1 bekannten Schritten stellt einen firmeninternen Stand der Technik dar.

Gemäß DE-A-2 515 007 sind dreischichtige Beschichtungen von Wärmetauschern und davon ausgehenden Kühlmittelrohren bekannt.

In Anbetracht der vorstehend aufgezeigten Probleme liegt der Erfindung die Aufgabe zugrunde, Rohrböden und daran angrenzende Kühlmittelrohrein- und -auslässe mit einer beide integrierenden Beschichtung zu versehen, die den an den Übergangsstellen wirkenden mechanischen Beanspruchungen langfristig Widerstand entgegensetzt und gleichzeitig geeignet ist, chemischer Beanspruchung durch das Kühlmittel langfristig zu widerstehen.

Diese Aufgabe wird mit einem Verfahren der eingangs genannten Art gelöst, bei dem durch zeitlich aufeinander abgestimmten Auftrag die Beschichtung der Kühlmittelrohre mit der Rohrbodenbeschichtung chemisch vernetzt wird, und die Beschichtung der Kühlmittelrohre im Vergleich zur Rohrbodenbeschichtung größere Elastizität mit einer um wenigstens 2 %, bezogen auf die Reißdehnung der Rohrbodenbeschichtung, größeren Reißdehnung nach DIN EN ISO 1519 (DIN 53152) aufweist.

Die Erfindung betrifft ferner einen Wärmetauscher, insbesondere Dampfkondensator, mit einer Beschichtung des Rohrbodens und davon ausgehenden Kühlmittelrohren auf Basis von härtenden Kunststoffabmischungen, erhältlich durch das Verfahren nach Anspruch 1, bei dem die Beschichtung der Kühlmittelrohre reaktiv mit der Rohrbodenbeschichtung chemisch vernetzt ist und die Beschichtung der Kühlmittelrohre im Vergleich zur Beschichtung des Rohrbodens eine größere Elastizität mit einer um wenigstens 2 %, bezogen auf die Reißdehnung der Rohrbodenbeschichtung nach DIN EN ISO 150 1519 (DIN 53152), größeren Reißdehnung aufweist.

Mit der zeitlichen Abstimmung der Beschichtungsvorgänge am Rohrboden und in den Kühlmittelrohren aufeinander wird erreicht, daß eine Vernetzung über die Beschichtungsgrenzen von der Beschichtung in den Rohren zur Beschichtung auf dem Rohrboden hin entsteht, so daß ein besonders belastbarer chemischer Verbund gegeben ist. Gleichzeitig und zusätzlich bewirkt die relativ größere Elastizität der Kühlmittelrohrbeschichtung eine bessere Beständigkeit gegen mechanische Beanspruchung im Eingangs- und Ausgangsbereich der Rohre, dort wo es zur galvanischen Korrosion kommt. Dabei hat sich gezeigt, daß eine Erhöhung der Reißdehnung um 2 % nach DIN EN ISO 1519 (DIN 53152) im allgemeinen ausreichend ist, um die Verbesserung des Beschichtungsverbundes zu bewirken, wobei von einer Reißdehnung der Rohrbodenbeschichtung von weniger als 5 % und einer solchen der Kühlmittelrohrbeschichtung von weniger als 10 % ausgegangen wird, um die für die Dauerhaftigkeit der Beschichtung erforderliche Härte, Abriebfestigkeit und Druckfestigkeit zu gewährleisten. Andererseits sollte für die Rohrbodenbeschichtung eine Reißdehnung von 2 % nicht unterschritten werden, um Sprödigkeit zu vermeiden. Als besonders geeignet haben sich Materialien gezeigt, die eine Reißdehnung nach DIN EN ISO 1519 (DIN 53152) von 2 bis 4 % für den Rohrboden und 4 bis 9 % für die Kühlmittelrohre aufweisen. Besonders bevorzugt sind Beschichtungen mit Reißdehnungen von mehr als 3 % beim Rohrboden und mehr als 5 % bei den Kühlmittelrohren.

Um die für einen dauerhaften Betrieb über mehrere Jahre erforderlichen Schichtdicken aufzutragen und gleichzeitig die Qualität hinsichtlich Haftung, Poren- und Haarrißfreiheit zu gewährleisten, ist es zweckmäßig, die erfindungsgemäße Beschichtung in mehreren Schichten aufzutragen, wobei jede Schicht auf die noch reaktive Oberfläche der darunterliegenden Schicht aufgebracht wird, um eine chemische Vernetzung zu erzielen. Zweckmäßigerweise werden sowohl auf den Rohrboden als auch in den Kühlmittelrohren zwei oder drei Schichten aufgebracht, die unterschiedlich gefärbt sein können, um bei von Zeit zu Zeit stattfindenden Inspektionen die noch verbliebene Schichtdicke anhand der Färbung überprüfen zu können. Dabei beträgt die Mindestschichtdicke der gesamten Beschichtung für die Innenbeschichtung der Rohre wenigstens etwa 80 µm und für den Rohrboden wenigstens 2000 µm. Schichtstärken von 20 mm und mehr sind ohne weiteres möglich, ohne daß es zu Einbußen bei der Festigkeit kommt. Dies ist ein besonderer Vorteil, wenn es um die Beschichtung bereits stark korrodierter Rohrböden geht, die tiefe Korrosionsnarben aufweisen.

Es hat sich als sehr zweckmäßig erwiesen, die gereinigten Flächen des Rohrbodens und der Kühlmittelrohre vor der Aufbringung der eigentlichen Beschichtung mit einer Grundierung zu versehen, die in der Regel niedriger viskos aufgespritzt wird und in Korrosionsmulden und -narben eindringt. Hierdurch wird eine Einebnung der Flächen, eine bessere Anpassung an Unebenheiten und eine insgesamt bessere Haftung der eigentlichen Beschichtung erreicht. Ebenso kann die eigentliche Beschichtung an der Oberfläche zusätzlich mit einer Versiegelung versehen werden, um insbesondere eine glattere Oberfläche zu erzielen, die das Anhaften von Algen, Schmutzteilchen u. dgl. verhindert. Die Versiegelung im Rohrbodenbereich ist vorzugsweise elastischer eingestellt als die Rohrbodenbeschichtung, wobei sie die vorstehend für die Kühlmittelrohrbeschichtungen ausgewiesenen Reißdehnungswerte einhalten sollte. Im allgemeinen ist es zweckmäßig, je zwei Grundierungs- und Versiegelungsschichten vorzusehen. Eine Versiegelung im Rohrbereich ist im allgemeinen nicht erforderlich.

Bevorzugte Materialien für die erfindungsgemäße Beschichtung sind kalthärtende Epoxidharze, die mit einem Aminhärter zusammen verarbeitet werden. Diese Harzmassen enthalten übliche Füllstoffe und Farbstoffe, Stellmittel, Stabilisatoren u. a. übliche Zusätze, um die von ihnen gewünschten Eigenschaften, insbesondere Verarbeitbarkeit und Haltbarkeit, sicherzustellen. Es handelt sich dabei um übliche Kunststoffabmischungen, wie sie auch für andere Zwecke eingesetzt werden können - entscheidend für die erfindungsgemäße Beschichtung ist weniger die Art der härtenden Kunststoffmasse als vielmehr ihre Korrosionsbeständigkeit und Elastizität nach der Aushärtung. Außer Epoxidharzen können somit auch andere kalthärtende Kunststoffabmischungen eingesetzt werden, die diesen Anforderungen genügen. Epoxid/Amin-Systeme sind jedoch für die erfindungsgemäßen Zwecke bevorzugt.

Die für die Rohrböden und insbesondere die Kühlmittelrohre verwandten Kunststoffabmischungen enthalten zweckmäßigerweise einen Anteil an pulverförmigen Polytetrafluorethylen (PTFE) in einer Menge von wenigstens etwa 5 Gew.-%, um die gewünschten Elastizitäts- und Festigkeitswerte zu erzielen. Es hat sich gezeigt, daß ein PTFE-Zusatz im Bereich von 5 bis 20 Gew.-%, insbesondere etwa 10 Gew.-% die Dauerhaftigkeit der Beschichtung im Bereich der Rohrein- und -austritte deutlich verbessert. Der PTFE-Zusatz, beispielsweise Hostaflon (R) von Hoechst, sollte eine Körnung von < 50 µm und insbesondere im Bereich von 10 bis 30 µm haben. Er bildet eine Matrix, die füllt, stabilisiert und eine Elastizitätsverbesserung bewirkt und insbesondere auch dazu dient, die gewünschte Elastizität einzustellen.

Zur Erhöhung der Widerstandsfähigkeit insbesondere der Rohrbodenbeschichtung ist ein Gehalt von > 30 Gew.-% mineralischen Zuschlägen in der Abmischung zweckmäßig.

Zur weiteren Verbesserung der Beständigkeit der erfindungsgemäßen Beschichtung im Bereich des Übergangs von Kühlmittelrohr zu Rohrboden kann es zweckmäßig sein, im Bereich des Übergangs zum Rohrboden in die Beschichtung eine Kunststoffhülse einzubringen, die einen zusätzlichen Stabilisationseffekt bewirkt.

Bei den erfindungsgemäßen Beschichtungen hat es sich gezeigt, daß sie gewisse Kriterien bezüglich ihrer mechanischen Beanspruchbarkeit erfüllen müssen. So sollte die schließlich erreichte Härte der Beschichtung einen Wert von wenigstens etwa 75 nach DIN 53153 (Barcol-Härte) erreichen, vorzugsweise wenigstens 80. Für die Rohrbodenbeschichtung ist ein Wert von wenigstens etwa 95 zweckmäßig.

Des weiteren sollte die Haftfestigkeit der Beschichtung auf dem Untergrund wenigstens etwa 4 N/mm² nach DIN/Iso 4624 betragen, vorzugsweise wenigstens etwa 5 N/mm² und insbesondere wenigstens 7 N/mm². Erfindungsgemäß werden Haftfestigkeiten von mehr als 10/mm² für die Rohrbodenbeschichtung und mehr als 5 N/mm² für die Kühlmittelrohrbeschichtung und Grundierung erreicht.

Wesentlich für die Standfestigkeit der erfindungsgemäßen Beschichtungen sind deren Druckfestigkeit und Abriebfestigkeit. Bezüglich der Druckfestigkeit sollten Werte von mehr als 50 N/mm² für die Kühlmittelrohrbeschichtung und mehr als 100 N/mm² für die Rohrbodenbeschichtung erreicht werden, bei der Abriebfestigkeit nach DIN 53233 (Fall A) Werte von mehr als 40 mg bzw. mehr als 55 mg.

Für das erfindungsgemäße Verfahren ist es wichtig, daß die zur Beschichtung vorgesehenen Oberflächen gründlich abrasiv gereinigt werden, um einen festen und einheitlichen Untergrund zu schaffen. Das Verschließen der Rohrein- und -auslässe durch entfernbare Stopfen, das an und für sich bekannt ist, hat zwei Gründe: Zum einen soll das Eindringen der für die Rohrbodenbeschichtung vorgesehenen Masse in die Rohreinlässe verhindert werden, zum anderen die Rohrbodenbeschichtung an den Verlauf der Kühlmittelrohre angeglichen und eine entsprechende Profilierung vorgenommen werden, wozu entsprechend geformte Stopfen verwandt werden. Auf diese Weise wird insbesondere der Rohreinlauf strömungsgünstig ausgebildet und ein problemloser Ansatz der Kühlmittelrohrbeschichtung an die Rohrbodenbeschichtung gewährleistet. Es kann dabei - vor allem bei älteren Rohrböden - sinnvoll sein, die Kühlmittelrohre am Ein- und Austritt entsprechend anzudornen, um einen glatten Übergang an die Einbettung der Rohreinsätze in die Rohrbodenbeschichtung zu gewährleisten (DE-U-7 702 562). Hierdurch wird insbesondere erreicht, daß der Übergang Rohrboden/Kühlmittelrohr nicht mit dem Übergang Rohrbodenbeschichtung/Kühlmittelrohrbeschichtung zusammenfällt, was die Lebensdauer der Beschichtung erhöht.

Das Reinigen der zur Beschichtung vorgesehenen Flächen erfolgt vorzugsweise durch Strahlen mit einem abrasiven Mittel, beispielsweise durch Sandstrahlen. Im darauffolgenden Schritt werden die Rohreinlässe mit den dafür vorgesehenen Stopfen verschlossen. Danach wird vorzugsweise eine Grundierung aufgebracht, insbesondere eine Grundierung mit einer Beschichtungsmasse, die die Elastizitätseigenschaften der für die Kühlmittelrohre vorgesehenen Beschichtung erreicht. Da es zweckmäßig ist, die Grundierung im Spritzverfahren aufzubringen, sollten die entsprechenden Kunststoffabmischungen eine entsprechende Viskosität aufweisen, auch im Hinblick auf das Eindringvermögen in Korrosionsnarben in der Metalloberfläche. Die Schichtdicke sollte wenigstens etwa 80 µm betragen. Die Trocknungszeit beträgt für Epoxyharze etwa 8 Stunden bis einige Tage bei 20° C, wobei innerhalb dieses Zeitraums sichergestellt ist, daß noch eine reaktive Verbindung zur nächstfolgenden Schicht ausgebildet werden kann. Es kann aber auch ein Rollverfahren für den Auftrag gewählt werden.

Auf die Grundierung werden ein bis drei Schichten der für den Rohrboden vorgesehenen Kunststoffmasse aufgebracht, insbesondere durch Spachteln, um das Eindringen in Vertiefungen sicherzustellen, Hohlräume zu beseitigen und die Ausbildung von Poren und Blasen zu vermeiden. Hierzu hat es sich als zweckmäßig erwiesen, zur Erzielung der erforderlichen Schichtdicken von 20 mm oder mehr mehrere Schichten nacheinander aufzutragen. Die Trocknungszeit bis zur weiteren Bearbeitung beträgt für Epoxyharze etwa 24 Stunden bis zu 4 Tage. Nach der Aushärtung wird die Oberfläche mechanisch geglättet, insbesondere durch Bearbeiten mit abrasiven Materialien. Der Glättungsvorgang ist deshalb zweckmäßig, weil damit eine einheitlichere Oberfläche erzielt wird, die dem auf den Rohrboden auftreffenden Kühlmittel weniger Widerstand entgegenbringt und weniger Ansatzpunkte für die mechanische Erosionskorrosion und Anwachsungen durch beispielsweise Algen bietet. Es ist beim Auftrag sicherzustellen, daß die einzelnen Schichten reaktiv miteinander verbunden sind.

Auf die aufgespachtelte Beschichtung wird zweckmäßigerweise eine Versiegelung aufgebracht, üblicherweise in zwei Schichten. Als Material hierfür dient eine elastisch eingestellte Kunststoffabmischung auf der Basis der darunterliegenden Beschichtung, beispielsweise eine Abmischung, wie sie hier für die Beschichtung der Kühlmittelrohre beschrieben ist. Die Schichtdicken betragen für jede einzelne Schicht wenigstens 40 µm, insgesamt wenigstens etwa 80 µm, die Trocknungszeiten bei Epoxid/Amin-Systemen 6 Stunden bis zur Klebfreiheit. Die Versiegelung bringt insbesondere dann, wenn sie aufgespritzt oder aufgerollt ist, durch das Verlaufen der Kunststoffmasse eine weitere Glättung der Oberfläche mit sich, die damit weniger Ansatzpunkte für Korrosionsschäden und Anwachsungen bietet. Zweckmäßigerweise wird die Versiegelung erst aufgebracht, wenn die Kühlmittelrohre beschichtet werden, wobei die wenigstens letzte Auftragsschicht der Kühlmittelrohrbeschichtung nahtlos auf die Rohrbodenbeschichtung ausgedehnt wird.

Die Gesamtbeschichtung ist bei einer Aushärtungstemperatur von 20° C nach etwa 7 Tagen mechanisch und chemisch belastbar.

Nach dem Aufbringen der Rohrbodenbeschichtung auf die Grundierung und der mechanischen Nachbearbeitung werden im nächsten Schritt die Stopfen von den Rohreinlässen entfernt. Anschließend wird in die Rohre wenigstens in deren Eingangsbereich, zweckmäßigerweise aber in deren ganzen Verlauf, auf die gereinigte Oberfläche die Kühlmittelrohrbeschichtung aufgebracht, zweckmäßigerweise in mehreren Schichten. Als besonders geeignet für das Aufbringen hat sich das Aufspritzen erwiesen, wobei mit einer hierfür geeigneten, zu den Seiten abstrahlenden Düse am vom Rohrboden abgewandten Ende begonnen wird und zum Rohrboden hin beschichtet wird. Alternativ kann die Beschichtung auch mit einer mit der Beschichtungsmasse getränkten Bürste eingerollt werden, wobei die Bürste rotiert und die Masse gegen die Rohrwandung geschleudert wird. Die dafür verwandten Kunststoffabmischungen sind auf Spritzviskosität eingestellt, wobei gleichzeitig auf größstmögliches Eindringvermögen und sofortiges Haftvermögen ohne Tränenbildung geachtet wird. Zweckmäßigerweise werden auch hier mehrere Schichten aufgebracht, zunächst eine Grundierung in ein oder zwei Schichten auf die Metalloberfläche, die bei Epoxidharzen 8 Stunden bis 8 Tage aushärtet, und darauf die eigentliche Beschichtung in einer oder mehreren Schichten, mit einer Aushärtungszeit von 6 Stunden bis zu 4 Tagen. Eine Nachbearbeitung ist bei der Kühlmittelrohrbeschichtung nicht unbedingt erforderlich. Wie oben beschrieben, wird wenigstens die letzte Schicht der Rohrbeschichtung in einem Zug auch auf die Rohrbodenbeschichtung aufgebracht, wo sie als Versiegelung dient.

Die einzelnen Schichten der Rohrbeschichtung und Versiegelung werden in einer Schichtdicke von wenigstens etwa 40 µm aufgetragen, wobei die Gesamttrockenschichtdicke für einen dauerhaften Korrosionsschutz wenigstens etwa 80 µm betragen sollte. Bei der Aufbringung mehrerer Schichten ist es wichtig, auf den zeitlichen Ablauf zu achten: Sowohl der Übergang zur Rohrbodenbeschichtung als auch die individuellen Schihten der Kühlmittelrohrbeschichtung müssen in einem solchen zeitlichen Rahmen aufgetragen werden, daß es zu einer chemischen Vernetzung mit der darunterliegenden Schicht kommt.

Auch die Kühlmittelrohrbeschichtung ist nach etwa 7 Tagen chemisch und mechanisch belastbar. Die angegebenen Zeiten beziehen sich auf Epoxidharz/Aminhärter-Systeme und 20° C.

Die Beschichtung in den Kühlmittelrohren sollte, wenn sie nicht durchgängig ist, Schicht für Schicht auslaufen, so daß sich ein allmähliches Abflachen der Beschichtung ergibt. Dabei ist es zweckmäßig, mit der jeweils äußeren Schicht weiter in das Kühlmittelrohr hinein- und auf das blanke Metall zu gehen, so daß die darunterliegende Schicht von der darüberliegenden vollständig abgedeckt wird. Die jeweils äußere Schicht kann aber auch weiter außen ansetzen als die darunterliegende.

Bei allen Beschichtungen ist es zweckmäßig, die einzelnen Schichten unterschiedlich einzufärben, um den Zustand der Beschichtung und ihre Dicke kontrollieren zu können. Bei einer grauen Grundierung und darauf sich abwechselnden roten und weißen Schichten der Gesamtbeschichtung ist es ohne weiteres möglich, anhand der Färbung die verbliebene Beschichtungsdicke optisch zu kontrollieren und beispielsweise festzustellen, wann die vorletzte und letzte Schicht erreicht ist. Auf diese Art und Weise ist ein volles Ausnutzen der Lebensdauer der Beschichtung möglich wie auch gezielte Reparaturen an besonders von Korrosion oder Erosion betroffenen Stellen, die sich durch ihre unterschiedliche Färbung gegenüber ihrer Umgebung auszeichnen.

Die Erfindung wird durch die beiliegenden Abbildungen näher erläutert. Von diesen zeigt
- Fig. 1: im Schnitt den mit Kühlmittelrohreintritt eines Rohrbodens in nicht korrodiertem und korrodiertem Zustand, jeweils mit Beschichtung, in drei Varianten (a) bis (c); und
- Fig. 2: die erfindungsgemäße Beschichtung eines Rohrbodens und eintretenden Kühlmittelrohrs in ihrem schichtförmigen Aufbau.

In Fig. 1 (a) ist ausschnittsweise ein Rohrboden 1 mit einem Kühlmittelrohr 2 dargestellt. Im Bereich des Kühlmittelrohreintritts ist der Rohrüberstand 3 zu den Seiten hin aufgebogen bzw. aufgedornt. In der oberen Bildhälfte (auch in Fig. 2 (b) und (c)) weist der Rohrboden eine intakte glatte Oberfläche 4 auf, wie sie ohne besonderen Schutz praktisch nur im Neuzustand gegeben ist. In der unteren Bildhälfte ist die Rohrbodenoberfläche durch Korrosionserscheinungen insbesondere im Bereich des Eintritts des Kühlmittelrohrs erheblich geschädigt, wobei durch galvanische Korrosion tiefe Korrosionsnarben entstanden sind.

Die geschwärzten Teile im Bereich der Rohrbodenoberfläche 4 stellen eine Beschichtung 6 mit einer dafür geeigneten kalthärtenden Kunststoffabmischung dar. Die Beschichtung 6 geht in die Kühlmittelrohrbeschichtung über. Die Korrosionsnarbe 5 ist durch die Beschichtung vollständig ausgefüllt. Da die Beschichtungsmasse selbst chemisch praktisch inert ist, wird der Rohrboden 1 wie auch das Rohr 2 vollständig gegen das anbrandende Kühlwasser abgeschirmt. Die galvanische Korrosion wird damit weitgehend unterbunden.

Fig. 1 (b) und (c) zeigen gängige Varianten des Kühlmittelrohransatzes mit bündigem Abschluß (1b) und Überstand ohne Aufdornung (1c), wobei in allen Fällen (1a bis 1c) der Rohransatz 3 vollständig in die Beschichtung 6, 7 integriert ist.

Fig. 2 zeigt den schichtförmigen Aufbau der erfindungsgemäßen Beschichtung. Details der Rohrbodenbeschichtung und der Rohrbeschichtung ergeben sich aus den Ausschnitten A und B.

Der Rohrboden 1 selbst weist unterhalb der eigentlichen Beschichtung 6 eine Grundierung 8 auf, die auch kleinere Unebenheiten ausfüllt. Die geglättete Oberfläche der Beschichtung 6 ist zusätzlich mit einer Versiegelung 9 geschützt, die in das Rohr hinein verläuft und innerhalb der Rohrbeschichtung die äußere Schicht bildet.

Die Wand 2 des Kühlmittelrohres ist zunächst mit einer Grundierung 11 auf der gereinigten Metalloberfläche versehen. Auf diese Grundierung 11 ist die eigentliche, gegenüber der Rohrbodenbeschichtung elastisch eingestellte Kühlmittelrohrbeschichtung 7 aufgebracht. Im dargestellten Fall ist das Kühlmittelrohr 2 nicht über seine gesamte Länge beschichtet, sondern nur im Eingangsbereich, wobei die Beschichtung insgesamt konisch ausläuft (Ausschnitt B), d. h. die aufliegenden Schichten jeweils weiter in das Rohr hineinragen, als die jeweils darunterliegende. Die letzte Schicht der Kühlmittelrohrbeschichtung 9 ist zugleich die Versiegelung 9 der Rohrbodenbeschichtung 6. Der in Ausschnitt A dargestellte gekrümmte Auslauf der Rohrbeschichtung (11, 7, 9) ist durch die Kontur des bei der Beschichtung des Rohrbodens vorgesehenen Stopfens vorgegeben, der vor der Beschichtung des Kühlmittelrohrs entfernt wird.

Die Gesamtdicke aller Schichten beträgt im Bereich des Rohrbodens > 2000 µm und im Bereich der Rohrwandungen > 80 µm; größere Schichtdicken können ohne weiteres erzielt werden.

Als besonders geeignet für die erfindungsgemäßen Beschichtungen haben sich Epoxidharze erwiesen, die mit einem Amin als Härter verarbeitet werden. Es handelt sich dabei um handelsübliche Systeme, die lösungsmittelfrei eingestellt sein können. Geeignete Produkte sind beispielsweise Epoxide auf Basis von Glyidylethern und von Bis-phenol A abgeleitete Epoxide, die mit einem üblichen modifizierten Polyamin gehärtet werden. Die Epoxid- wie die Härterkomponente enthalten übliche Zusätze, die die Verarbeitbarkeit, chemische und Lagerstabilität und Widerstandsfähigkeit regeln.

## Patentansprüche

1. Verfahren zur Beschichtung von Rohrböden und davon ausgehenden Kühlmittelrohren von Wärmetauschern, insbesondere Dampfkondensatoren auf Basis von härtenden Kunststoffabmischungen, mit den folgenden Schritten: Reinigen der zur Beschichtung vorgesehenen Flächen mit Hilfe abrasiv wirkender Mittel; Verschließen der Rohrein- und -auslässe durch entfernbare Stopfen; Auftragen wenigstens einer Schicht einer härtenden Kunststoffbeschichtung auf den Rohrboden; Aushärtenlassen der Beschichtung, so daß eine weitere mechanische Bearbeitung erfolgen kann, jedoch noch reaktive Stellen an der Oberfläche zurückbleiben, und mechanische Bearbeitung; Entfernen der Stopfen von den Rohrein- und -auslässen sowie Einbringen wenigstens einer Schicht einer härtenden Kunststoffbeschichtung wenigstens in den Eingangsbereich der Kühlmittelrohre, dadurch gekennzeichnet, daß durch zeitlich abgestimmten Auftrag die Beschichtung der Kühlmittelrohre reaktiv mit der Rohrbodenbeschichtung chemisch vernetzt wird und die Beschichtung der Kühlmittelrohre im Vergleich zur Rohrbodenbeschichtung eine größere Elastizität mit einer um wenigstens 2 %, bezogen auf die Reißdehnung der Rohrbodenbeschichtung, größeren Reißdehnung nach DIN EN ISO 1519 (DIN 53152) aufweist.

2. Verfahren nach Anspruch 1, dadurch gekennzeichnet, daß die zur Beschichtung vorgesehenen Flächen durch Strahlen mit einem abrasiven Mittel gereinigt werden.

3. Verfahren nach Anspruch 1 oder 2, dadurch gekennzeichnet, daß die Beschichtung der Rohrböden durch Aufspachteln erfolgt, wonach plangeschliffen wird.

4. Verfahren nach einem der Ansprüche 1 bis 3, dadurch gekennzeichnet, daß die Kühlmittelrohrbeschichtung durch Ausspritzen der Rohre oder Einrollen, beginnend an dem dem Rohrboden abgewandten Ende, aufgebracht wird.

5. Verfahren nach einem der Ansprüche 1 bis 4, dadurch gekennzeichnet, daß die zur Beschichtung vorgesehenen Flächen vor der Beschichtung im Spritz- oder Rollverfahren grundiert und/oder auf die Beschichtung eine Versiegelung aufgebracht wird.

6. Verfahren nach Anspruch 5, dadurch gekennzeichnet, daß als Grundierung, Beschichtung und/oder Versiegelung jeweils mehrere Schichten aufgebracht werden.

7. Verfahren nach Anspruch 6, dadurch gekennzeichnet, daß Schichten unterschiedlicher Färbung aufgebracht werden.

8. Verfahren nach einem der Ansprüche 5 bis 7, dadurch gekennzeichnet, daß als Versiegelung eine Kunststoffschicht mit den Eigenschaften der Kühlmittelrohrbeschichtung verwandt wird.

9. Wärmetauscher, insbesondere Dampfkondensator, mit einer Beschichtung des Rohrbodens und davon ausgehenden Kühlmittelrohren auf Basis von härtenden Kunststoffabmischungen, erhältlich durch das Verfahren nach Anspruch 1, dadurch gekennzeichnet, daß die Beschichtung der Kühlmittelrohre reaktiv mit der Rohrbodenbeschichtung chemisch vernetzt ist und die Beschichtung der Kühlmittelrohre im Vergleich zur Beschichtung des Rohrbodens eine größere Elastizität mit einer um wenigstens 2 %, bezogen auf die Reißdehnung der Rohrbodenbeschichtung nach DIN EN ISO 1519 (DIN 53152), größeren Reißdehnung aufweist.

10. Wärmetauscher nach Anspruch 9, gekennzeichnet durch eine Reißdehnung der Rohrbodenbeschichtung nach DIN EN ISO 1519 (DIN 53152) von 2 bis 4 % und eine Reißdehnung der Kühlmittelrohrbeschichtung von 4 bis 9 %.

11. Wärmetauscher nach Anspruch 9 oder 10, gekennzeichnet durch eine Reißdehnung der Rohrbodenbeschichtung nach DIN EN ISO 1519 (DIN 53152) von wenigstens 3 % und eine Reißdehnung der Kühlmittelrohrbeschichtung von wenigstens 5 %.

12. Wärmetauscher nach einem der Ansprüche 9 bis 11, dadurch gekennzeichnet, daß die Beschichtung aus mehreren Einzelschichten besteht, von denen jede auf die noch reaktive Oberfläche der vorangehenden Schicht aufgebracht wurde.

13. Wärmetauscher nach Anspruch 12, dadurch gekennzeichnet, daß die Einzelschichten unterschiedliche Färbung aufweisen.

14. Wärmetauscher nach einem der Ansprüche 9 bis 13, gekennzeichnet durch eine Schichtdicke von wenigstens 80 µm in den Kühlmittelrohren und wenigstens etwa 2000 µm auf dem Rohrboden.

15. Wärmetauscher nach einem der Ansprüche 9 bis 14 auf Basis eines Epoxidharz-Aminhärter-Systems.

16. Wärmetauscher nach einem der Ansprüche 9 bis 15, dadurch gekennzeichnet, daß die Kunststoffabmischungen Füll- und Farbstoffe, Stell mittel, Stabilisatoren u. a. übliche Zusatzstoffe enthalten.

17. Wärmetauscher nach einem der Ansprüche 9 bis 16, dadurch gekennzeichnet, daß die Kunststoffabmischung für die Beschichtung der Kühlmittelrohre Polytetrafluorethylen in Pulverform, vorzugsweise mit einer Körnung < 50 µm und in einer Menge von 5 bis 20 Gew.-%, enthält.

18. Wärmetauscher nach einem der Ansprüche 9 bis 17, dadurch gekennzeichnet, daß die Beschichtung auf eine Grundierung aufgebracht ist und/oder eine Versiegelung aufweist.

19. Wärmetauscher nach Anspruch 18, dadurch gekennzeichnet, daß die Versiegelung eine Kunststoffschicht mit den Eigenschaften der Kühlmittelrohrbeschichtung ist.

## Claims

1. A method for coating tube plates and coolant tubes starting therefrom in heat exchangers, in particular steam condensers, based on hardenable plastic mixtures, comprising the steps of cleaning the surfaces to be coated with the aid of abrasive agents; sealing the tube inlets and outlets by removable plugs; applying at least one layer of a hardenable plastic coating to the tube plate; letting the coating harden so that further mechanical processing can take place but reactive places still remain on the surface, and mechanically processing; removing the plugs from the tube inlets and outlets, and applying at least one layer of a hardenable plastic coating at least in theentrance area of the coolant tubes, characterized by chemically crosslinking the tube plate coating to the coating of the coolant tubes by mutually timed application, the coating of the coolant tubes having a greater elasticity than the coating of the tube plate, with an elongation at break according to DIN EN ISO 1519 (DIN 53152) at least 2% greater than the elongation at break of the tube plate coating.

2. The method of claim 1, characterized in that the surfaces to be coated are cleaned by being blasted with an abrasive agent.

3. The method of claim 2, characterized in that the coating of the tube plates is spread on with a spatula, after which surface-grounding is performed.

4. The method of any of claims 1 to 3, characterized in that the coolant tube coating is applied by being sprayed or rolled in the tubes, beginning at the end facing away from the tube plate.

5. The method of any of claims 1 to 4, characterized in that the surfaces to be coated are primed by gun spraying or rolling before being coated and/or a seal is applied to the coating.

6. The method of claim 5, characterized in that several layers are applied as the primer, coating and /or seal in each case.

7. The method of claim 6, characterized in that layers of different colors are applied.

8. The method of any of claims 5 to 7, characterized in that a plastic layer with the properties of the coolant tube coating is used as the seal.

9. Heat exchanger, in particular steam condenser, having a coating on a tube plate and coolant tubes starting therefrom, obtainable by the process of claim 1, characterized in that the coating of the coolant tubes is chemically crosslinked to the tube plate coating reactively, and the coating of the coolant tubes has a greater elasticity than the coating of the tube plate, with an elongation at break according to DIN EN ISO 1519 (DIN 53152) at least 2% greater than the elongation at break of the tube plate coating.

10. The heat exchanger of claim 9, characterized by an elongation ata break of tube plate coating according to DIN EN ISO 1519 (DIN 53152) of 2 to 4 % and an elongation at break of the coolant tube coating of 4 to 9 %.

11. The heat exchanger of claim 9 or 10, characterized by an elongation at break of the tube plate coating according to DIN EN ISO 1519 (DIN 53152) of at least 3 % and an elongation at breakt of the coolant tube coating of a least 5 %.

12. The heat exchanger of any of claims 9 to 11, characterized in that the coating comprises several individual layers, each of which was applied to the surface of the preceding layer while said surface was still reactive.

13. The heat exchanger of claim 12, charaterized in that the individual layers are differently colored.

14. The heat exchanger of any of claims 9 to 13, characterized by a layer thickness of a least 80 µm in the coolant tubes and at least about 2000 µm on the tube plate.

15. The heat exchanger of any of claiims 9 to 14, based on an epoxy resin/amine hardener system

16. The heat exchanger of any of claims 9 to 15, characterized in that the plastic mixtures contain fillers and colorants, standardizing agents, stabilizers and other customary additives.

17. The heat exchanger of an of claims 9 to 16, characterized in that the plastic mixture for the coating of the coolant tubes contains polytetrafluoroethylene in powder form, preferably with a grain < 50 µm and in an amount of 5 ot 20 % by weight.

18. The heat exchanger of any of claims 9 to 17, characterized in that the coating is applied on a primer and/or has a seal.

19. The heat exchanger of claim 18, characterized in that the seal is a plastic layer with the properties of the coolant tube coating.

## Revendications

1. Procédé pour revêtir des plaques tubulaires et des tubes à réfrigérant, qui en sont issus, d'échangeurs de chaleur, en particulier de condenseurs de vapeur à base de mélanges de matières plastiques durcissants, comportant les étapes suivantes: nettoyage des surfaces prévues pour le revêtement à l'aide d'agents à action abrasive, obturation des entrées et des sorties des tubes par des bouchons amovibles, application d'au moins une couche d'un revêtement de matière plastique durcissant sur les plaques tubulaires, durcissement du revêtement de sorte qu'un traitement mécanique supplémentaire peut avoir lieu, tandis qu'il reste encore des sites réactifs sur la surface, et traitement mécanique, retrait des bouchons des entrées et des sorties des tubes et application d'au moins une couche d'un mélange de matières plastiques durcissant au moins dans le domaine d'entrée des tubes à réfrigérant, caractérisé en ce que, par une application modulée temporellement, le revêtement des tubes à réfrigérant est réticulé chimiquement et de manière réactive avec le revêtement des plaques tubulaires et le revêtement des tubes à réfrigérant présente par rapport au revêtement des plaques tubulaires une plus grande élasticité avec un allongement à la rupture selon DIN EN ISO 1519 (DIN 53152) supérieur d'au moins 2 % à l'allongement à la rupture du revêtement des plaques tubulaires.

2. Procédé selon la revendication 1, caractérisé en ce que les surfaces prévues pour le revêtement sont nettoyées par projection avec un agent abrasif.

3. Procédé selon la revendication 1 ou 2, caractérisé en ce que le revêtement des plaques tubulaires est réalisé par badigeonnage et est suivi par une rectification.

4. Procédé selon l'une des revendications 1 à 3, caractérisé en ce que le revêtement des tubes à réfrigérant est appliqué par aspersion des tubes ou application au rouleau, à partir de l'extrémité distante de la plaque tubulaire.

5. Procédé selon l'une des revendications 1 à 4, caractérisé en ce que les surfaces prévues pour le revêtement sont munies d'un fond avant le revêtement par le procédé d'aspersion ou d'application au rouleau et/ou en ce qu'un colmatage est appliqué sur le revêtement.

6. Procédé selon la revendication 5, caractérisé en ce que plusieurs couches sont appliquées dans chaque cas à titre de fond, revêtement et/ou colmatage.

7. Procédé selon la revendication 6, caractérisé en ce que des couches de coloration différente sont appliquées.

8. Procédé selon l'une des revendications 5 à 7, caractérisé en ce qu'une couche de matière plastique ayant les propriétés du revêtement des tubes à réfrigérant est utilisée comme colmatage.

9. Echangeur de chaleur, en particulier condenseur de vapeur, comportant un revêtement de la plaque tubulaire et des tubes à réfrigérant qui en sont issus à base de mélanges de matières plastique durcissants, qui peut être obtenu par le procédé selon la revendication 1, caractérisé en ce que le revêtement des tubes à réfrigérant est réticulé chimiquement et de manière réactive avec le revêtement de la plaque tubulaire et le revêtement des tubes à réfrigérant présente par rapport au revêtement de la plaque tubulaire une plus grande élasticité avec un allongement à la rupture selon DIN EN ISO 1519 (DIN 53152) supérieur d'au moins 2 % à l'allongement à la rupture du revêtement de la plaque tubulaire.

10. Echangeur de chaleur selon la revendication 9, caractérisé par un allongement à la rupture du revêtement de la plaque tubulaire selon DIN EN ISO 1519 (DIN 53152) de 2 à 4 % et un allongement à la rupture du revêtement des tubes à réfrigérant de 4 à 9 %.

11. Echangeur de chaleur selon la revendication 9 ou 10, caractérisé par un allongement à la rupture du revêtement de la plaque tubulaire selon DIN EN ISO 1519 (DIN 53152) d'au moins 3 % et un allongement à la rupture du revêtement des tubes à réfrigérant d'au moins 5%.

12. Echangeur de chaleur selon l'une des revendications 9 à 11, caractérisé en ce que le revêtement consiste en plusieurs couches individuelles qui ont été appliquées chacune sur la surface encore réactive de la couche précédente.

13. Echangeur de chaleur selon la revendication 12, caractérisé en ce que les différentes couches présentent une coloration différente.

14. Echangeur de chaleur selon l'une des revendications 9 à 13, caractérisé par une épaisseur de couches d'au moins 80 µm dans les tubes à réfrigérant et d'au moins environ 2 000 µm sur la plaque tubulaire.

15. Echangeur de chaleur selon l'une des revendications 9 à 14, à base d'un système résine époxy-durcisseur aminé.

16. Echangeur de chaleur selon l'une des revendications 9 à 15, caractérisé en ce que les mélanges de matières plastiques contiennent des charges et des colorants, des agents de fixation, des stabilisants et également des additifs habituels.

17. Echangeur de chaleur selon l'une des revendications 9 à 16, caractérisé en ce que le mélange de matières plastiques pour le revêtement des tubes à réfrigérant contient du polytétrafluoroéthylène sous forme pulvérulente, de préférence ayant une granulométrie < 50 µm et en une quantité de 5 à 20 % en masse.

18. Echangeur de chaleur selon l'une des revendications 9 à 17, caractérisé en ce que le revêtement est appliqué sur un fond et/ou comporte un colmatage.

19. Echangeur de chaleur selon la revendication 18, caractérisé en ce que le colmatage est une couche de matière plastique ayant les propriétés du revêtement des tubes à réfrigérant.
